# EUROPÄISCHE PATENTSCHRIFT

(11) **EP 0 411 282 B1**
(45) Veröffentlichungstag und Bekanntmachung des Hinweises auf die Patenterteilung: **25.08.1993**
(21) Anmeldenummer: 90110888.6
(22) Anmeldetag: 08.06.1990
(51) Int. Cl.: C22C 38/12, C22C 38/00, F01L 3/02

(54) **Verwendung von ausscheidungshärtenden ferritisch-perlitischen (AFP -) Stählen als Werkstoff für Gaswechselventile von Verbrennungsmotoren**
Use of precipitation hardening ferritic-perlitic steels as material for valves of combustion engines
Utilisation d'aciers ferritiques-perlitiques à durcissement par précipitation comme matériau pour soupapes de moteurs à combustion

(30) Priorität: 09.06.1989 DE 3918869; 02.05.1990 DE 4014072
(43) Veröffentlichungstag der Anmeldung: 06.02.1991
(73) Patentinhaber: Thyssen Edelstahlwerke AG, 40211 Düsseldorf (DE)
(72) Erfinder: Schüler, Volker Dipl.-Ing., D-4150 Krefeld (DE); Richter, Klaus E., Dipl.-Ing., D-6085 Nauheim (DE)
(74) Vertreter: Cohausz & Florack Patentanwälte

(56) Entgegenhaltungen:
- DE-A- 1 934 153
- GB-A- 1 007 175
- GB-A- 1 101 193
- US-A- 3 846 184
- US-A- 4 634 573

## Beschreibung

Die Erfindung betrifft die Verwendung von ausscheidungshärtenden ferritisch-perlitischen Stählen, sog. AFP-Stählen, als Werkstoff für Gaswechselventile von Verbrennungsmotoren.

Gaswechselventile sind Ein- und Auslaßventile in Verbrennungsmotoren, die den Gaswechsel im Motor regeln und den Arbeitsraum des Zylinders nach außen abdichten.

Die Motorentwicklung zu immer höheren Leistungen führt zu einer stetig größer werdenden Wärmebelastung der Ventile, wobei die von heißen Verbrennungsgasen umspülten Auslaßventile Betriebstemperaturen bis ca. 850 °C erreichen. Einlaßventile werden dagegen durch das Frischgas gekühlt und erreichen selten Temperaturen über 550 °C.

Neben hohen Warmfestigkeitseigenschaften der Ventilwerkstoffe sind weitere Gebrauchseigenschaften gefordert, wie sie schematisch in Fig. 1 wiedergegeben sind (1) .
1) V. Schüler, T. Kreul, S. Engineer: "Edelbaustähle im Automobil", Thyssen Technische Berichte 2 (1986), S. 233-240

Für diese Eigenschaften sind spezielle Ventilwerkstoffe entwickelt worden, die in DIN 17480 (2) genormt sind. Werkstoffkundlich werden drei Gruppen unterschieden:
- martensitisch-carbidische Stähle, wie die Werkstoffe Nr. 1.4718, 1.4731, 1.4748
- austenitisch-carbidische Stähle, z.T. aushärtbar, wie die Werkstoffe Nr. 1.4873, 1.4875, 1.4882, 1.4785 und
- austenitisch-aushärtbare Legierungen, wie die Werkstoffe Nr. 2.4955, 2.4952.

2) DIN 17480: "Ventilwerkstoffe", Beuth Verlag GmbH, Berlin 30 (September 1984)

Die Ventilhersteller berücksichtigen bei der Auslegung der unterschiedlich belasteten Ventile die unterschiedlichen Werkstoffeigenschaften der Ventilwerkstoffe. So werden gering belastete Einlaßventile als Einmetallventile ("Monoventile") häufig aus dem Stahl 1.4718 (x 45 CrSi 93) hergestellt. Dabei werden beispielsweise vergütete, geschliffene Stäbe partiell konduktiv erwärmt und gleichzeitig birnenförmig gestaucht. Danach wird im Gesenk der Ventilteller geschmiedet, dann wird vergütet oder angelassen und schließlich erfolgt die Fertigbearbeitung. Bei hoch beanspruchten Auslaßventilen ist der Ventilhersteller häufig gezwungen, Ventilwerkstoffe sinnvoll miteinander zu kombinieren. Wie in Fig. 1 am Beispiel eines Bimetallventiles dargestellt, kann z.B. durch Reibschweißen eines Ventiltellers aus dem Stahl 1.4871 (X 53 CrMnNi N 21 9) mit einem Stahl 1.4718 (X 45 CrSi 93) die hohe Warmfestigkeit und Heißgaskorrosionsbeständigkeit des aushärtbaren austenitischen Stahles mit dem hohen Verschleißwiderstand und den guten Gleiteigenschaften des härtbaren martensitischen Stahles kombiniert werden.

Nach dem heutigen Stand der Technik werden für Einlaßventile und gering beanspruchte Auslaßventile sowie für Schäfte von Ein- und Auslaßbimetallventilen mehr als die Hälfte des Gesamtbedarfs an Ventilwerkstoffen aus dem Stahl 1.4718 (X 45 CrSi 9 3) oder Modifikationen hergestellt. Diese Stähle werden beim Stahlhersteller und Ventilhersteller entsprechend den Haupt-Fertigungsfolgen, wie sie in den Figuren 2 und 3 dargestellt sind, verarbeitet.

Der Erfindung liegt die Aufgabe zugrunde, anstelle der bisher eingesetzten martensitisch-carbidischen Stähle, die entsprechend der Fertigungsfolge sowohl beim Stahlerzeuger als auch beim Ventilhersteller mehrfach wärmebehandelt werden müssen, Stähle einzusetzen, die möglichst ohne Wärmebehandlung die geforderten Ventileigenschaften erreichen und einen geringeren Bearbeitungsaufwand erfordern.

Zur Lösung dieser Aufgabe werden erfindungsgemäß AFP-Stähle der Zusammensetzung nach einem oder mehrerer der Ansprüche vorgeschlagen.

Es wurde festgestellt, daß AFP-Stähle sowohl nach dem Walzen zu Draht als auch nach dem Stauchen und Gesenkschmieden mit gesteuerter Abkühlung von Warmformgebungstemperatur an Luft ("Zustand BY") mechanisch-technologische Werte aufweisen, die denen des Stahles 1.4718 vergleichbar sind. Tafel 1 zeigt die chemische Zusammensetzung, Tafel 2 und Fig. 4 die Festigkeitseigenschaften bei Raumtemperatur und erhöhten Temperaturen. Tafel 3 und Fig. 5 kennzeichnen die Zeitstandfestigkeit der Vergleichswerkstoffe 1.4718 (X 45 CrSi 9 3) und eines AFP-Stahles. Demnach sind AFP-Stähle im Zustand BY eine sinnvolle Alternative zu dem bekannten Stahl 1.4718.

Die aus dem erfindungsgemäß zu verwendenden AFP-Stahl bei einem Ventilhersteller hergestellten Einlaßventile wurden nach dem Stauchen und Gesenkschmieden an ruhender Luft abgekühlt und ohne Vergütung und sonstige Wärmebehandlung in Motorprüfständen erprobt. Die gefundenen Ergebnisse sind auch im Vergleich zu dem bisher eingesetzten Stahl 1.4718 positiv und ausreichend.

Erfindungsgemäß zu verwendende Stähle haben gegenüber den bisher eingesetzten Materialien für Gaswechselventile den Vorteil, daß sie nach den in den Figuren 6 und 7 wiedergegebenen Fertigungsfolgen vereinfacht und damit kostensparender erzeugt werden können.

Beim Vergleich der Hauptvertigungsfolgen nach den Fig. 6 und 7 mit den bisher üblichen Hauptfertigungsfolgen in den Figuren 2 und 3 fällt zunächst beim Einsatz von AFP-Stählen der Wegfall von Wärmebehandlungen beim Stahlerzeuger und Ventilhersteller auf. Als weiterer Vorteil kann wegen der geringeren Riß- und Entkohlungsempfindlichkeit der AFP-Stähle im Vergleich zum Stahl 1.4718 und wegen der fehlenden Entkohlung durch wegfallende Wärmebehandlungsvorgänge das heute notwendige 100 %ige Blankschleifen des Halbzeuges zum Weiterwalzen beim Stahl 1.4718 durch partielles Fleckschleifen bei den AFP-Stählen ersetzt werden. Darüber hinaus kann das Bearbeitungsaufmaß zum Centerless-Schleifen von Stabstahl reduziert oder sogar ganz eingespart werden, indem man bei AFP-Stählen als Vormaterial für die Herstellung von Gaswechselventilen gezogene Stäbe anstelle von geschliffenen Stäben einsetzt.

Weitere Vorteile der AFP-Stähle gegenüber martensitisch-carbidischen Ventilstählen sind neben geringerer Riß- und Entkohlungsempfindlichkeit:
. geringer Legierungsaufwand
. bessere Strangvergießbarkeit
. geringere Empfindlichkeit gegenüber grobkörniger Rekristallisation
. bessere Zerspanbarkeit.

Insgesamt ergibt sich bei Verwendung der AFP-Stähle für Gaswechselventile von Verbrennungsmotoren durch diese Vorteile eine erhebliche Kosteneinsparung beim Stahlerzeuger und auch beim Ventilhersteller.

## Patentansprüche

1. Verwendung von ausscheidungshärtenden ferritisch-perlitischen Stählen, bestehend aus
0,20 bis 0,60 % Kohlenstoff
0,20 bis 0,95 % Silicium
0,50 bis 1,80 % Mangan
0,004 bis 0,04 % Stickstoff
0,05 bis 0,20 % Vanadium und/oder Niob,
sowie gegebenenfalls
bis 20 % Schwefel
bis 0,70 % Chrom
bis 0,10 % Aluminium
bis 0,05 % Titan einzeln oder zu mehreren,
Rest Eisen und erschmelzungsbedingte Verunreinigungen als Werkstoff für Gaswechselventile von Verbrennungsmotoren.

2. Verwendung eines Stahls nach Anspruch 1 mit
0,35 bis 0,50 % Kohlenstoff
0,40 bis 0,80 % Silicium
1,00 bis 1,60 % Mangan
0,05 bis 0,50 % Chrom
0,01 bis 0,05 % Aluminium
0,008 bis 0,03 % Stickstoff
0,05 bis 0,12 % Vanadium,
Rest Eisen und erschmelzungsbedingte Verunreinigungen für den Zweck nach Anspruch 1.

3. Verwendung eines Stahls nach Anspruch 2, der zusätzlich noch bis 0,05 % Schwefel, bis 0,05 % Niob, bis 0,025 % Titan einzeln oder zu mehreren enthält, für den Zweck nach Anspruch 1.

## Claims

1. Use of precipitation-hardening ferritic-perlitic steels, consisting of
0.20 to 0.60% carbon
0.20 to 0.95% silicon
0.50 to 1.80% manganese
0.004 to 0.04% nitrogen
0.05 to 0.20% vanadium and/or niobium,
and optionally
up to 20% sulphur
up to 0.70% chromium
up to 0.10% aluminium
up to 0.05% titanium, individually or in combination,
the remainder iron and impurities associated with smelting, as a material for gas change valves in internal combustion engines.

2. Use of a steel according to claim 1, with
0.35 to 0.50% carbon
0.40 to 0.80% silicon
1.00 to 1.60% manganese
0.05 to 0.50% chromium
0.01 to 0.05% aluminium
0.008 to 0.03% nitrogen
0.05 to 0.12% vanadium
and the remainder iron and impurities associated with smelting, for the purpose according to claim 1.

3. Use of a steel according to claim 2, which additionally contains up to 0.05% sulphur, up to 0.05% niobium, and up to 0.025% titanium, individually or in combination, for the purpose according to claim 1.

## Revendications

1. Utilisation, comme matériau pour des soupapes de passage des gaz de moteurs à combustion interne d'aciers ferritiques-perlitiques trempés par précipitation composés de
0,20 à 0,60 % de carbone
0,20 à 0,95 % de silicium
0,50 à 1,80 % de manganèse
0,004 à 0,04 % d'azote
0,05 à 0,20 % de vanadium et/ou de niobium
ainsi qu'éventuellement, isolément ou à plusieurs
de soufre jusqu'à 20 %
de chrome jusqu'à 0,70 %
d'aluminium jusqu'à 0,10 %
de titane jusqu'à 0,05 % ;
pour le reste de fer et d'impuretés dues à la fusion.

2. Utilisation d'un acier selon la revendication 1, dans le même but que celui de la revendication 1, comportant
0,35 à 0,50 % de carbone
0,40 à 0,80 % de silicium
1,00 à 1,60 % de manganèse
0,05 à 0,50 % de chrome
0,01 à 0,05 % d'aluminium
0,008 à 0,03 % d'azote
0,05 à 0,12 % de vanadium,
pour le reste du fer et des impuretés dues à la fusion.

3. Utilisation d'un acier selon la revendication 2, qui, dans le même but que celui de la revendication 1, renferme encore en complément, isolément ou à plusieurs, jusqu'à 0,05 % de niobium, jusqu'à 0,025 % de titane.
